# EUROPÄISCHE PATENTSCHRIFT

(11) **EP 1 064 113 B1**
(45) Veröffentlichungstag und Bekanntmachung des Hinweises auf die Patenterteilung: **04.12.2002**
(21) Anmeldenummer: 99919034.1
(22) Anmeldetag: 01.03.1999
(51) Int. Cl.: B22D 11/06

(54) **VERFAHREN UND VORRICHTUNG ZUM VERGLEICHMÄSSIGEN EINES SCHMELZFLÜSSIGEN METALLFILMES**
METHOD AND DEVICE FOR HOMOGENIZING A MOLTEN METAL FILM
PROCEDE ET DISPOSITIF POUR HOMOGENEISER UN FILM METALLIQUE EN FUSION

(30) Priorität: 17.03.1998 DE 19811434
(43) Veröffentlichungstag der Anmeldung: 03.01.2001
(73) Patentinhaber: SMS Demag AG, 40237 Düsseldorf (DE); Salzgitter AG, 38239 Salzgitter (DE)
(72) Erfinder: KROOS, Joachim, D-38527 Meine (DE); SPITZER, Karl-Heinz, D-38678 Clausthal-Zellerfeld (DE); URLAU, Ulrich, D-47445 Moers (DE)
(74) Vertreter: Meissner, Peter E., Dipl.-Ing.
(86) Internationale Anmeldenummer: DE9900589
(87) Internationale Veröffentlichungsnummer: WO99047292

(56) Entgegenhaltungen:
- DE-A- 4 407 873
- US-A- 4 791 979

## Beschreibung

Die Erfindung betrifft ein Verfahren zum Vergleichmäßigen eines durch Bändgießen erzeugten schmelzflüssigen Metallfilmes, insbesondere eines Stahlfilmes, entsprechend dem Oberbegriff des 1. Patentanspruches und eine Vorrichtung zur Durchführung des Verfahrens.

Die Erfindung ist überall dort anwendbar, wo ein schmelzflüssiger Metallfilm, insbesondere aus Stahl, auf ein Substrat, insbesondere auf ein umlaufendes Transportband, in Form einer Schmelze aufgebracht wird und eine möglichst gleiche Dicke und möglichst gleiche Eigenschaften über die Breite des Bandes aufweisen soll.

Beim Bandgießen von Metall, insbesondere Stahl, kann entsprechend der benötigten Dicke beim Fertigwalzen sowie bei der erforderlichen Warmverformung zur Erzielung ausreichender Materialeigenschaften die Gießdicke des Bandes weitgehend optimal gewählt werden. Dabei ist es bekannt, das schmelzflüssige Metall durch entsprechende Verfahren und Vorrichtungen so zu kühlen, daß die Strangoberfläche des flüssigen Metallstranges durch Kontakt mit einem inerten Gas gleichmäßig gekühlt wird.

Die DE 44 07 873 A beschreibt ein Verfahren und eine Vorrichtung zum Kühlen schmelzflüssigen Stahles, bei dem Düsen in einem Winkel zwischen 0 und 50 ° in Gießrichtung auf die Oberfläche des Stahlstranges gerichtet werden, wodurch die Stahloberfläche gleichmäßig und gezielt abgekühlt wird. Dadurch kann jegliche Verzunderung vermieden und eine gezielte Wärmeabfuhr erreicht werden, wodurch.die Oberflächenspannung gezielt beeinflußt wird und die gewünschte Qualität des Stahlstranges bzw. des Stahlbandes erreicht wird. Wichtig für die Qualität eines Bandes aus Stahl ist aber weiterhin seine gleichbleibende Dicke im Zusammenhang mit gleichbleibenden Materialeigenschaften über die Breite des Bandes, was nicht in jedem Fall ohne weiteres durch das Aufgeben auf das Transprtband erreichbar ist.

Es ist daher Aufgabe der Erfindung, den Stand der Technik dahingehend zu verbessem, daß eine Möglichkeit gefunden wird, einen Film schmelzflüssigen Metalls vor und nach seinem Auftreffen auf das Transportband so zu verändern, daß er über seine Breite eine gleichmäßige Dicke mit gleichmäßigen Materialeigenschaften aufweist.

Diese Aufgabe wird verfahrensmäßig durch den Patentanspruch 1 und vorrichtungsmäßig durch den Patentanspruch 13 gelöst.

Die Unteransprüche geben vorteilhafte Ausgestaltungen der Erfindung wieder.

Die erfindungsgemäße Lösung sieht vor, daß zum Vergleichmäßigen des aufgebrachten Metallfilmes auf dem Gießband über dessen Breite Kräfte eingeleitet werden, die eine Vergleichmäßigung des schmelzflüssigen Metalls bewirken.

Vorteilhaft für die Erfindung ist, daß diese Kräfte über die Breite des Bandes entgegen der Transportrichtung des Metallfilmes in diesen so eingeleitet werden. Hierzu soll die auf das Transportband fließende Schmelze durch die Krafteinwirkung abgebremst werden. Strömt der Schmelzenfilm schneller als das Transportband, so ist der von der Schmelze ausgefüllte Querschnitt kleiner als der Querschnitt des sich synchron zum Transportband bewegenden Schmelzenfilmes (Sollquerschnitt). Ein solcher, nicht ausreichend ausgefüllter Querschnitt ist nachteilig.
Durch ein Abbremsen und Aufstauen der Schmelze wird ein gleichmäßiges Ausfüllen des Querschnittes erreicht. Ein zu starkes Abbremsen und eine Überhöhung des Schmelzenfilmes ist zu vermeiden. Anders als bei DE 44 07 873 A steht die geometrische Vergleichmäßigung, auch wenn es über einen Gasstrom erreicht wird, und nicht die Abkühlung im Vordergrund. Entsprechend ergeben sich wesentliche unterschiedliche Merkmale für die Gasströmung. Weiter begünstigt wird die Querschnittsvergleichmäßigung durch senkrecht zur Oberfläche wirkende Kraftkomponenten.

Vorteilhaft ist es, diese Kräfte entgegen der Transportrichtung des Bandes durch einen auf das Band gerichteten Gasstrom aufzubringen. Geeignet als Gase sind Inertgase, wie Argon oder Stickstoff, ggf. mit Beimischung reduzierender Komponenten, beispielsweise H₂, CO, oder oxydierender, oberflächenspannungsbeeinflussender Komponenten, wie O₂, CO₂.

Vorteilhaft ist es weiterhin, das Gas in gleichmäßigen Abständen auf den Metallfilm aufzubringen. Das kann erreicht werden durch eine Reihe von Düsen, die nebeneinander angeordnet sind und so betrieben werden, daß der auströmende Gasvolumenstrom eine Kraft auf die Oberfläche des flüssigen Metallfilmes ausübt. Diese Kraft führt dazu, daß die Gasstrahlen mindestens zu 50 % der Dicke des Metallfilmes in diesen eindringen. Dabei muß die Intensität eines jeden Gasstrahles so bemessen sein, daß ein Aufspritzen des flüssigen Metalls und ein Dispergieren von Gasblasen in die Schmelze vermieden wird.

Vorteilhaft ist es weiterhin, Gasdüsen neben- und hintereinander so anzuordnen, daß diese quasi die Form eines Rechens haben. Dadurch wird erreicht, daß der der Ausströmrichtung des Gases entgegentransportierte flüssige Metallfilm von den austretenden Gasstrahlen wie mit einem Rechen behandelt wird, wodurch es zu einer Abbremsung und Vergleichmäßigung der Schmelze über die Breite des Bandes kommt. Besonders vorteilhaft sind, jeweils versetzt, zwei oder mehrere hintereinander angeordnete Rechen in der Wirkungsweise eines Pascal'schen Dreiecks. Dadurch wird eine weitestgehend gleiche Dicke des Bandes über seine Breite und eine Vergleichmäßigung der Materialeigenschaften über dieselbe erreicht.

Vorteilhaft ist es weiterhin, die Düsen in einem Winkel so anzuordnen, daß der Gasstrom entgegen der Fließrichtung des gegossenen Bandes in einem Winkel zwischen 10 und 80 ° zur Senkrechten auf die Oberfläche des Schmelzenfilmes auftrifft. Für eine gezielte Steuerung der Dicke des gegossenen Bandes ist es weiterhin vorteilhaft, die Dicke des Schmelzenfilmes nach der Aufgabe durch geeignete Sensoren zu erfassen und über eine geeignete Regeleinrichtung den Gasstrom aus den Düsen dahingehend zu steuern, daß dieser gezielt auf die Dicke des Bandes über die Bandbreite Einfluß nimmt.

Weiterhin ist es vorteilhaft, auf den Metallfilm ein erstarrungsinitiierendes Mittel aufzubringen, um eine vorteilhafte Erstarrung der Oberfläche zu erreichen. Für Stahl wird beispielsweise als erstarrungsinitiierendes Mlttel ein oxydierendes CO₂-haltiges Gas verwendet, was bewirkt, daß eine dünne Randschicht des Schmelzfilmes entkohlt und damit die Erstarrungstemperatur über die tatsächliche Temperatur soweit angehoben werden kann, daß die Erstarrung von der Oberseite aus einsetzt. Der CO₂-Gehalt muß dazu so gering gehalten werden, daß keine Schlackebildung erfolgt.

Als erstarrungsinitiierende Mittel können auch ein kühlendes und keimbildendes Pulver, beispielsweise Metallpulver, eine flüssige Schlacke, ein Gas oder ein weiteres flüssiges Metall Anwendung finden.

Nachfolgend wird die Erfindung an 2 Figuren und einem Ausführungsbeispiel näher erläutert.

Die Figuren 1 und 2 zeigen die Situation mit Strömungsmodifikationen. Aus einem zwei Kammern enthaltenden Kupferprofil 6, wovon eine Kammer der Gaszuführung und eine der Wasserkühlung des Kupferprofils 6 dient, treten in zwei Reihen an versetzt angeordneten Positionen die Gasstrahlen 7 aus Gasdüsen 3 mit 1 mm Durchmesser großen Bohrungen aus.
Diese Gasstrahlen 7 treffen mit einem Winkel von 30 ° zur Senkrechten der Oberfläche entgegen der Gießrichtung auf die auf das Transportband 2 auffließende Schmelze auf und bremsen diese ab.
Gemäß der reduzierten mittleren Geschwindigkeit vergrößert sich der Strömungquerschnitt auf das Sollmaß. Darüber hinaus kann in der aufgestauten Schmelze zwischen dem Aufgabepunkt und dem Auftreffbereich des Gases ein Ausgleich der Schmelze in Querrichtung zur Erzielung eines gleichmäßigen Dickeprofils stattfinden. Die Wirkung der Gasströmung in der beschriebenen Form kann insgesamt verglichen werden mit der eines Rechens zur Erzielung einer gleichmäßigen Materialverteitung ("Pascal'scher Argonrechen").
Als zusätzliche Option kann ein entsprechender Argonrechen eingesetzt werden, um bereits auf der Zuführebene für eine gleichmäßige Materialverteilung zu sorgen.

Vorteilhaft zur Vergleichmäßigung des Metallfilmes 4 ist weiterhin die Oszillation solcher Argonrechen transversal zur Metallströmung.

### Liste der verwendeten Bezugszeichen

- 1: Metallaufgabe
- 2: Transportband
- 3: Gasdüse
- 4: Metallfilm
- 5: Auftreffpunkt des Gases auf den Metallfilm
- 6: Kupferprofil
- 7: Gasstrahl

## Patentansprüche

1. Verfahren zum Vergleichmäßigen eines durch Bandgießen erzeugten schmelzflüssigen Metallfilms, insbesondere eines Stahlfilmes, bei dem die auf ein umlaufendes Band aufgebrachte Schmelze eine möglichst gleiche Dicke und Eigenschaften über die Breite des Bandes aufweisen soll, mittels eines auf die Oberfläche des Metallfilms gerichteten Gasstroms,
**dadurch gekennzeichnet,**
**dass** zum Vergleichmäßigen des Metallfilms über dessen Breite der Gasstrom entgegen der Fließrichtung des gegossenen Metallfilms in einem Winkel zwischen 0 und 80 ° zur Senkrechten auf die Oberfläche des Metallfilms aufgebracht wird.

2. Verfahren nach Anspruch 1,
**dadurch gekennzeichnet,**
**dass** das Gas nach dem Auftreffen auf den Metallfilm aufgefangen und zurückgeführt wird.

3. Verfahren nach den Ansprüchen 1 bis 2,
**dadurch gekennzeichnet,**
**dass** ein reduzierendes Gas verwendet wird.

4. Verfahren nach einem der Ansprüche 1 bis 3,
**dadurch gekennzeichnet,**
**dass** als Gas ein Inertgas zur Anwendung kommt.

5. Verfahren nach einem der Ansprüche 1 bis 4,
**dadurch gekennzeichnet,**
**dass** ein oberflächenspannungsbeeinflussendes Gas zur Anwendung kommt.

6. Verfahren nach einem der Ansprüche 1 bis 5,
**dadurch gekennzeichnet,**
**dass** das Gas in Form einzelner Strahlen in gleichmäßigen Abständen auf den Metallfilm aufgebracht wird.

7. Verfahren nach einem der Ansprüche 1 bis 6,
**dadurch gekennzeichnet,**
**dass** das Gas bei erhöhter Temperatur aufgebracht wird.

8. Verfahren nach einem der Ansprüche 1 bis 7,
**dadurch gekennzeichnet,**
**dass** über die Breite des Bandes eine Dickenmessung erfolgt, nach deren Signalen Gasströme gezielt gesteuert werden.

9. Verfahren nach einem der Ansprüche 1 bis 8,
**dadurch gekennzeichnet,**
**dass** der Gasstrom in einer Geschwindigkeit auf die Oberfläche des gegossenen Metallfilms auftrifft, dass im flüssigen Metall an der Aufpralistelle eine Vertiefung von mindestens der Hälfte der Dicke des gegossenen Metallfilms entsteht.

10. Verfahren nach einem der Ansprüche 1 bis 9,
**dadurch gekennzeichnet,**
**dass** auf den vergleichmäßigten Metallfilm ein erstarrungsinitiierendes Mittel aufgebracht wird.

11. Verfahren nach Anspruch 10,
**dadurch gekennzeichnet,**
**dass** auf den vergleichmäßigten Metallfilm als erstarrungsinitiierendes Mittel Gas aufgebracht wird.

12. Verfahren nach einem der Ansprüche 1 bis 11,
**dadurch gekennzeichnet,**
**dass** als Gas ein oxydierendes Gas Anwendung findet.

13. Vorrichtung zur Durchführung des Verfahrens nach den Ansprüchen 1 bis 12, bestehend aus einer Bandgießanlage mit einem umlaufenden Transportband sowie oberhalb diesm angeometen Gasdüsen,
**dadurch gekennzeichnet,**
**dass** mindestens eine Reihe von Gasdüsen (3) über die Bandbreite entgegen der Abzugsrichtung des Transportbandes (2) angeordnet ist.

14. Vorrichtung nach Anspruch 13,
**dadurch gekennzeichnet,**
**dass** mehrere hintereinandediegende Reihen von Gasdüsen (3) über die Breite des Transportbandes (2) angeordnet sind, so dass auf dem flüssigen Metallfilm (4) ein Nagelbrettprofil entsteht.

15. Vorrichtung nach einem der Ansprüche 13 und 14, **dadurch gekennzeichnet,**
**dass** die Gasdüsen (3) in den Reihen zueinander versetzt angeordnet sind .

16. Vonichtung nach einem der Ansprüche 13 bis 15,
**dadurch gekennzeichnet,**
**dass** zwischen den Gasdüsen (3) und der Metallaufgabe (1) Dickenmeßsensoren über die Bandbreite angeordnet sind.

17. Vorrichtung nach einem der Ansprüche 13 bis 16,
**dadurch gekennzeichnet,**
**dass** zwischen den Dickenmeßsensoren und den Gasdüsen (3) eine Regelung angeordnet ist

## Claims

1. A process for evening out a molten metal film produced by strip casting, in particular a steel film, in which the melt which has been applied to a circulating belt is to have as uniform as possible a thickness and properties across the width of the strip, by means of a gas stream directed at the surface of the metal film, **characterised in that** in order to even out the metal film across its width the gas stream is applied to the surface of the metal film counter to the direction of flow of the cast metal film at an angle of between 0 and 80° to the vertical.

2. A process according to Claim 1, **characterised in that** the gas, having impinged on the metal film, is collected and recycled.

3. A process according to Claims 1 and 2, **characterised in that** a reduang gas is used.

4. A process according to one of Claims 1 to 3, **characterised in that** an inert gas is used as gas.

5. A process according to one of Claims 1 to 4, **characterised in that** a gas which influences the surface tension is used.

6. A process according to one of Claims 1 to 5, **characterised in that** the gas is applied to the metal film in the form of individual jets at uniform distances.

7. A process according to one of Claims 1 to 6, **characterised in that** the gas is applied at elevated temperature.

8. A process according to one of Claims 1 to 7, **characterised in that** a thickness measurement is effected across the width of the strip, according to the signals of which gas streams are deliberately controlled.

9. A process according to one of Claims 1 to 8, **characterised in that** the gas stream impinges on the surface of the cast metal film at a rate [such] that a recess of at least half the thickness of the cast metal film is produced in the molten metal at the point of impact.

10. A process according to one of Claims 1 to 9, **characterised in that** an agent which initiates solidification is applied to the evened-out metal film.

11. A process according to Claim 10, **characterised in that** gas is applied to the evened-out metal film as the solidification-initiating agent.

12. A process according to one of Claims 1 to 11, **characterised in that** an oxidising gas is used as gas.

13. An apparatus for performing the process according to Claims 1 to 12, consisting of a strip-casting installation with a revolving conveyor belt and gas nozzles arranged thereabove,
**characterised in that** at least one row of gas nozzles (3) is arranged across the belt width counter to the direction of delivery of the conveyor belt (2).

14. An apparatus according to Claim 13, **characterised in that** a plurality of rows of gas nozzles (3) in series is arranged across the width of the conveyor belt (2) such that a "bed of nails" profile is produced on the liquid metal film (4).

15. An apparatus according to one of Claims 13 and 14, **characterised in that** the gas nozzles (3) in the rows are offset relative to each other.

16. An apparatus according to one of Claims 13 to 15, **characterised in that** thickness-measuring sensors are arranged across the belt width between the gas nozzles (3) and the metal application point (1).

17. An apparatus according to one of Claims 13 to 16, **characterised in that** a regulating means is located between the thickness-measuring sensors and the gas nozzles (3).

## Revendications

1. Procédé pour homogénéiser un film d'un métal fondu fluide produit par coulée sur bande, en particulier un film d'acier, dans lequel la masse fondue apportée sur une bande en mouvement doit présenter une épaisseur et des propriétés aussi identiques que possible sur la largeur de ladite bande, grâce à un courant de gaz dirigé sur la surface du film métallique,
**caractérisé en ce que**, pour l'homogénéisation du film métallique sur la largeur de ce dernier, le courant de gaz est appliqué à l'encontre du sens d'écoulement dudit film métallique coulé sous un angle compris entre 0° et 80° par rapport à la perpendiculaire à la surface dudit film métallique.

2. Procédé selon la revendication 1,
**caractérisé en ce que**, après impact sur le film métallique, le gaz est recueilli et ramené.

3. Procédé selon la revendication 1 ou 2,
**caractérisé en ce qu'**on utilise un gaz réducteur.

4. Procédé selon une des revendications 1 à 3,
**caractérisé en ce qu'**on utilise un gaz inerte.

5. Procédé selon une des revendications 1 à 4,
**caractérisé en ce qu'**on utilise un gaz influençant la tension superficielle.

6. Procédé selon une des revendications 1 à 5,
**caractérisé en ce que** ledit gaz est appliqué sur le film métallique sous la forme de jets individuels équidistants.

7. Procédé selon une des revendications 1 à 6,
**caractérisé en ce que** ledit gaz est appliqué à température élevée.

8. Procédé selon une des revendications 1 à 7,
**caractérisé en ce qu'**une mesure d'épaisseur est effectuée sur la largeur de la bande, les signaux de mesure commandant de façon appropriée les jets de gaz.

9. Procédé selon une des revendications 1 à 8,
**caractérisé en ce que** le courant de gaz rencontre la surface du film métallique fondu à une vitesse telle qu'il en résulte au point d'impact dans le métal fluide un enfoncement d'au moins la moitié de l'épaisseur du film métallique coulé.

10. Procédé selon une des revendications 1 à 9,
**caractérisé en ce que**, sur le film métallique homogénéisé, on rapporte un moyen d'initialisation de solidification.

11. Procédé selon la revendication 10,
**caractérisé en ce que** le moyen d'initialisation de solidification appliqué sur le film métallique homogénéisé est un gaz.

12. Procédé selon la revendication 11,
**caractérisé en ce que** ledit gaz est oxydant.

13. Dispositif pour la mise en oeuvre du procédé selon les revendications 1 à 12, comportant une installation de coulée à bande avec une bande de transport mobile et des buses de soufflage de gaz agencées au-dessus de ladite bande,
**caractérisé en ce qu'**au moins une série de buses (3) est agencée sur la largeur de ladite bande, le sens de soufflage desdites buses étant opposé au sens d'avance de ladite bande de transport (2).

14. Dispositif selon la revendication 13,
**caractérisé en ce que** plusieurs séries de buses de soufflage (3) sont disposées les unes derrière les autres sur la largeur de la bande de transport (2), de sorte qu'il en résulte un profil de planche à clous sur le film de métal fluide (4).

15. Procédé selon une des revendications 13 ou 14,
**caractérisé en ce que**, dans les séries successives, les buses de soufflage (3) sont agencées de façon décalée.

16. Procédé selon une des revendications 13 à 15,
**caractérisé en ce que** des capteurs de mesure d'épaisseur sont agencés sur la largeur de la bande, entre les buses de soufflage (3) et l'arrivée (1) du métal.

17. Procédé selon une des revendications 13 à 16,
**caractérisé en ce qu'**une régulation est agencée entre les capteurs de mesure d'épaisseur et les buses de soufflage (3).
